# EUROPÄISCHE PATENTANMELDUNG

(11) **EP 4 012 074 A1**
(43) Veröffentlichungstag der Anmeldung: **15.06.2022**
(21) Anmeldenummer: 20213826.9
(22) Anmeldetag: 14.12.2020
(51) Int. Cl.: C25D 5/14, C25D 5/18, C25D 7/00, C25D 3/08

(54) **OBERFLÄCHENBESCHICHTUNG UND VERFAHREN ZU IHRER HERSTELLUNG**

(71) Anmelder: topocrom systems AG, 8212 Neuhausen am Rheinfall (CH)
(72) Erfinder: BOSSART Daniel, 9492 Eschen (LI); MÜLL Karl, 8604 Volketswil-Kindhausen (CH)
(74) Vertreter: Hepp Wenger Ryffel AG

(57) **Zusammenfassung**

Die vorliegende Erfindung betrifft eine Oberflächenbeschichtung (0), insbesondere Chrombeschichtung, für ein Substrat (1), umfassend eine Grundschicht (2a, 2b, 2b) und eine darauf aufgebrachte Strukturschicht (3), dadurch gekennzeichnet, dass die Grundschicht mindestens zwei Teilschichten (2a, 2b, 2c) umfasst, in welcher das abgeschiedene Metall, vorzugsweise Chrom, in unterschiedlichen Mengen enthalten ist. Die vorliegende Erfindung betrifft weiterhin ein Beschichtetes Produkt, umfassend ein Substrat (1) und eine erfindungsgemässe Oberflächenbeschichtung (0), sowie ein Verfahren zur Herstellung einer solchen Oberflächenbeschichtung (0).

## Beschreibung

Die vorliegende Erfindung betrifft eine Oberflächenbeschichtung, insbesondere eine Chrombeschichtung, und ein Verfahren und eine Vorrichtung zum galvanischen Aufbringen der Oberflächenbeschichtung, insbesondere Chrombeschichtung.

Für verschiedene technische Anwendungen ist es wünschenswert oder sogar erforderlich, Maschinenbauteile mit besonderen Oberflächeneigenschaften einzusetzen. Als Beispiele seien filamentführende Bauteile im Textil- und Carbonfaser-Bereich, Rollen und Walzen im Druckbereich, Walzen in Einzugsmaschinen in der Blechindustrie, sowie Dressierwalzen zur Texturierung von Blechen für beispielsweise die Automobilindustrie genannt.

Eine geeignete Methode zur Bereitstellung derartiger Oberflächenbeschichtungen ist eine Verchromung eines entsprechenden Bauteils.

In der EP-0 565 070 B1 und der EP-0 722 515 B1 ist ein Verfahren zur galvanischen Oberflächenbeschichtung beschrieben, mit welchem eine Chrombeschichtung unter Bedingungen einer bestimmten Stromführung galvanisch auf die Oberfläche eines Substrats aufgebracht wird. Dieses Verfahren ist mittlerweile als TOPOCROM^{®}-Verfahren im Markt etabliert. Mit dem TOPOCROM^{®}-Verfahren kann eine Chrombeschichtung in verschiedenen Variationen auf einfache Weise aufgetragen werden, ohne dass mechanische oder chemische Nachbehandlungen der beschichteten Oberfläche erforderlich sind.

In einer beispielhaften Ausführungsform wird das TOPOCROM^{®}-Verfahren in einem galvanischen Bad durchgeführt, welches einen Chromelektrolyten, beispielsweise einen schwefelsauren Chromelektrolyten enthält. Das zu beschichtende Bauteil bildet die Kathode. Zusätzlich wird in das galvanische Bad eine Anode (beispielsweise aus platiniertem Titan) eingetaucht. Durch Anlegen von Gleichstrom kommt es zur Abscheidung einer Chromschicht auf dem als Kathode fungierenden Bauteil.

Das in der EP-0 565 070 B1 und der EP-0 722 515 B1 beschriebene TOPOCROM^{®}-Verfahren funktioniert sehr erfolgreich und zuverlässig. Es hat sich aber gezeigt, dass in manchen Anwendungen eine Optimierung der Eigenschaften der Chrombeschichtung (wie beispielsweise Korrosionsbeständigkeit) wünschenswert wäre.

In der EP-0 722 515 B1 wurde vorgeschlagen, zunächst eine Gleichstrom-Grundschicht auf das Substrat aufzutragen, bevor auf diese Grundschicht eine Strukturschicht aufgebracht wird. Es wurde weiterhin in der EP-0 722 515 B1 vorgeschlagen, bei bestimmten Anwendungen auf die Strukturschicht eine zusätzliche Chromschicht (sogenannte Fertigchromschicht) aufzubringen.

Es war die Aufgabe der vorliegenden Erfindung, eine verbesserte Oberflächenbeschichtung, insbesondere Chrombeschichtung, auf einem Maschinenbauteil sowie ein Verfahren zum galvanischen Aufbringen der Oberflächenbeschichtung, insbesondere Chrombeschichtung bereitzustellen.

Die vorliegende Aufgabe wird durch eine in den Ansprüchen definierte Oberflächenbeschichtung, insbesondere Chrombeschichtung, und Verfahren zum galvanischen Aufbringen der Oberflächenbeschichtung, insbesondere Chrombeschichtung gelöst.

Im Detail betrifft die vorliegende Erfindung eine Oberflächenbeschichtung, insbesondere Chrombeschichtung, für ein Substrat, umfassend eine Grundschicht und eine darauf aufgebrachte Strukturschicht, dadurch gekennzeichnet, dass die Grundschicht mindestens zwei Teilschichten umfasst, in welcher das abgeschiedene Metall, vorzugsweise Chrom, in unterschiedlichen Mengen enthalten ist.

Im Gegensatz zu der in der EP-0 722 515 B1 vorgeschlagenen Gleichstrom-Grundschicht mit homogenem Aufbau wird erfindungsgemäss eine Grundschicht bereitgestellt, in welcher das abgeschiedene Metall, vorzugsweise Chrom, nicht homogen verteilt ist. Vielmehr ist in der erfindungsgemässen Grundschicht ein Gradient an abgeschiedenem Metall, vorzugsweise Chrom ausgebildet. Die erfindungsgemässe Grundschicht wird daher auch als Gradientenschicht bezeichnet. Diese Gradientenschicht besteht aus Teilschichten unterschiedlicher Dicke, welche voneinander abgegrenzt sind (was beispielsweise durch eine Stromunterbrechung während der galvanischen Abscheidung erreicht werden kann).

Es hat sich gezeigt, dass mit der erfindungsgemässen Oberflächenbeschichtung insbesondere eine verbesserte Korrosionsbeständigkeit erhalten werden.

Die inhomogene Verteilung des abgeschiedenen Metalls, vorzugsweise Chrom, in der erfindungsgemässen Grundschicht kann vorzugsweise dadurch erzeugt werden, dass die Grundschicht aus mindestens zwei Teilschichten mit unterschiedlicher Schichtdicke aufgebaut ist. Je grösser die Schichtdicke einer Teilschicht, umso mehr abgeschiedenes Metall, vorzugsweise Chrom, ist in der Teilschicht enthalten.

Vorzugsweise weisen die Teilschichten neben unterschiedlichen Schichtdicken auch unterschiedliche Härten auf. Bei einer galvanischen Abscheidung des erfindungsgemäss bevorzugten Metalls Chrom bildet sich vornehmlich eine kubisch-raumzentrierte Struktur, welche üblicherweise in Form kleiner Kristalle vorliegt. Typischerweise weisen galvanisch abgeschiedene Chromschichten eine Härte von 300-1400 HV, vorzugsweise 600-1200 HV auf. Die Härte einer galvanisch abgeschiedenen Chromschicht kann beispielsweise durch die Temperatur und Zusammensetzung der eingesetzten Elektrolytlösung gesteuert werden. Als Gründe für die variierende Härte der Schicht werden die Menge an in das Metallstruktur eingelagertem Wasserstoff (welche von der Temperatur abhängig ist) sowie die Feinkörnigkeit der abgeschiedenen Metallschicht diskutiert.

Erfindungsgemäss wurde gefunden, dass sich die Härte (und damit die Zugspannung) der abgeschiedenen Metallschicht, vorzugsweise Chromschicht, auch über die bei der galvanischen Abscheidung eingesetzte Stromdichte beeinflussen lässt. Erfindungsgemäss wurde gefunden, dass eine Erhöhung der eingesetzten Stromdichte zu einer Verringerung der Zugeigenspannung der abgeschiedenen Metallschicht, vorzugsweise Chromschicht führt.

Weiterhin hat sich gezeigt, dass die erfindungsgemäss aus Teilschichten aufgebaute Grundschicht vorzugsweise eine Rissigkeit von mehr als 800 Rissen pro cm, besonders bevorzugt mehr als 800 Rissen pro cm aufweist. Derartige Schichten werden als mikrorissig bezeichnet. Es hat sich gezeigt, dass mikrorissige Schichten eine bessere Korrosionsbeständigkeit aufweisen.

Die erfindungsgemässe Grundschicht umfasst vorzugsweise 2 bis 10, bevorzugter 2 bis 6 und insbesondere bevorzugt 3 bis 5 Teilschichten.

Zum Erhalten des vorstehend beschriebenen Gradienten an abgeschiedenem Metall, vorzugsweise Chrom, in der erfindungsgemässen Grundschicht weisen mindestens zwei Teilschichten der erfindungsgemässen Grundschicht unterschiedliche Schichtdicken und vorzugsweise auch unterschiedliche Härten auf. Erfindungsgemäss bevorzugt weisen alle Teilschichten der erfindungsgemässen Grundschicht unterschiedliche Schichtdicken und Härten auf.

Dabei ist es denkbar, dass ausgehend von der beschichteten Oberfläche die Dicke der Schichten kontinuierlich zunimmt, kontinuierlich abnimmt oder dass die Schichtdicken alternierend dicker und dünner ausgebildet sind.

Die Schichtdicken der Teilschichten der erfindungsgemässen Grundschicht können je nach gewünschter Anwendung gewählt werden. Allgemein können die Teilschichten Schichtdicken im Bereich von 10 bis 250µm aufweisen.

Gemäss einer ersten Ausführungsform wird eine Grundschicht bereitgestellt, deren Teilschichten Schichtdicken im Bereich von 10 bis 50 µm, vorzugsweise 20 bis 40 µm aufweisen.

Gemäss einer zweiten Ausführungsform wird eine Grundschicht bereitgestellt, deren Teilschichten Schichtdicken im Bereich von 109 bis 150 µm, vorzugsweise 110 bis 140 µm aufweisen.

Gemäss einer dritten Ausführungsform wird eine Grundschicht bereitgestellt, deren Teilschichten Schichtdicken im Bereich von 200 bis 250 µm, vorzugsweise 210 bis 240 µm aufweisen.

Verfahren zum galvanischen Aufbringen einer Oberflächenbeschichtung sind hinlänglich bekannt. Grundsätzlich handelt es sich hierbei um ein elektrochemisches Verfahren, bei welchem Elektroden in ein Elektrolytbad gebracht werden. Wird an die Elektroden Gleichstrom angelegt, kommt es zu einer Redox-Reaktion (Elektrolyse) und einer damit verbundenen Generierung von chemischen Elementen beziehungsweise Verbindungen an den Elektroden.

Im Fall einer Verchromung einer Oberfläche wird als Elektrolyt eine Chromsäure-haltige Lösung eingesetzt. Chromsäure (H₂CrO₄) bildet sich in verdünnten wässrigen Lösungen von CrO₃. Die Reduktion der Cr(VI)-Ionen aus dem Elektrolyten zum Element Cr gelingt in Anwesenheit eines Katalysators. Üblicherweise wird Schwefelsäure(H₂SO₄) allein oder zusammen mit Flusssäure, komplexen Fluoriden oder einer aliphatischen Sulfonsäure mit ein bis drei Kohlenstoffatomen (vorzugsweise Methansulfonsäure) verwendet. Gängige Elektrolytlösungen enthalten beispielsweise 250 g CrO₃ und 2,5 g Schwefelsäure in 1 1 Wasser, beziehungsweise 200-300 g CrO₃, 1,9-3,3 g H₂SO₄ und 1,5-12 g Methansulfonsäure in 1 1 Wasser.

Als Anode kann bei der Verchromung eine Elektrode aus Blei oder vorzugsweise aus platiniertem Titan eingesetzt werden.

Als Kathode (hier auch als Substrat bezeichnet) wird bei der Verchromung der mit Chrom zu beschichtende Körper eingesetzt. Grundsätzlich kann als Kathode jeder Körper eingesetzt werden, welcher mit Chrom beschichtet werden kann. Erfindungsgemäss bevorzugt handelt es sich bei dem zu beschichtenden Körper um ein Maschinenbauteil, beispielsweise um Förderwalzen für den Textil- und Carbonfaser-Bereich, um Rollen und Walzen im Druckbereich, Walzen in Einzugsmaschinen in der Blechindustrie, sowie Dressierwalzen zur Texturierung von Blechen für beispielsweise die Automobilindustrie.

Derartige Körper sind üblicherweise aus Eisen oder Stahl gefertigt, können aber auch aus anderen Materialien bestehen.

Erfindungsgemäss bevorzugt handelt es sich bei dem zu beschichtenden Körper um einen rotationssymmetrischen Körper, der während des galvanischen Verfahrens zum Erreichen einer gleichmässigen Oberflächenbeschichtung gedreht werden kann.

Der als Kathode fungierende Körper (d.h. das Substrat) durchläuft vor der Verwendung im beschriebenen galvanischen Abscheidungsverfahren üblicherweise mehrere Vorbehandlungsstufen. Insbesondere die Verchromung von Oberflächen ist schwierig und verläuft unter geringen Stromausbeuten im Bereich von nur etwa 15-20%. Für die Chromabscheidung ist eine hohe Stromdichte (Überspannung) erforderlich, wodurch die Reduktion zu elementarem Chrom an der Kathode in Konkurrenz zur Bildung von Wasserstoff (aus den H₃O⁺-Ionen der sauren wässrigen Elektrolytlösung) sowie zur Bildung von Cr³⁺-Ionen aus der Chromsäure steht. Die für die Chromabscheidung erforderliche Stromdichte ist unter anderem vom Kathodenmaterial und der Beschaffenheit der Oberfläche des Kathodenmaterials abhängig. Zur Verringerung der für die Chromabscheidung erforderlichen Stromdichte werden Kathodenmaterialien üblicherweise mechanisch vorbehandelt, beispielsweise durch Schleifen oder Sandstrahlen, um eine möglichst glatte Oberfläche zu erhalten. Zusätzliche chemische und/oder elektrochemische Vorbehandlungsstufen schliessen sich üblicherweise an. Die gesamte Vorbehandlung des zu beschichtenden Körpers erfordert mehrere separate Vorbehandlungsbäder, es fallen Abwässer an und es müssen aufwendige Massnahmen für den Schutz am Arbeitsplatz getroffen werden.

Eine bevorzugte Vorbehandlung ist in der EP-3 000 918 A1 beschrieben, bei welcher die Oberfläche des zu beschichtenden Körpers mit einer Schicht aus einer durch eine eingesetzte Elektrolytlösung oxidierbaren Verbindung, vorzugsweise einer Polyhydroxyverbindung, mit einer Viskosität von mindestens 1000 mPas bei 25°C versehen wird. Für die Vorbehandlung kann jede Verbindung eingesetzt werden, die einerseits durch eine eingesetzte Elektrolytlösung oxidierbar ist, anderseits aber ausreichend viskos ist, dass sie auf der Oberfläche des zu beschichtenden Körpers ausreichend lang verweilt und nicht zu schnell von der Oberfläche abfliesst, d.h. einen Oberflächenfilm ausbildet. Cr(VI)-Verbindungen sind bekanntermassen starke Oxidationsmittel und können beispielsweise Alkohole oxidieren. Polyhydroxyverbindungen, d.h. chemische Verbindungen mit mindestens zwei Hydroxygruppen, sind sehr gut für die erfindungsgemässe Vorbehandlung geeignet, sofern sie eine ausreichende Viskosität aufweisen. Erfindungsgemäss bevorzugt ist die Polyhydroxyverbindung ausgewählt aus der Gruppe bestehend aus Glycerin, Kohlenhydraten wie Glucose, Fructose oder Saccharose, vorzugsweise Glucose, und bestimmten Polyalkylenoxiden wie Polyethylenglykol. Erfindungsgemäss sind bei Raumtemperatur flüssige Polyalkylenoxide beziehungsweise Lösungen von Polyalkylenoxiden wie beispielsweise Polyethylenglykol 1500 (von Merck) einsetzbar. Erfindungsgemäss bevorzugt ist Glycerin oder Polyethylenglykol 1500.

Die für die Vorbehandlung einzusetzende Verbindung sollte ausreichend viskos sein, damit sie auf der Oberfläche des zu beschichtenden Körpers ausreichend lang verweilt und nicht zu schnell von der Oberfläche abfliesst. Die einzusetzende Verbindung weist typischerweise eine Viskosität von mindestens 1000 mPas bei 25°C auf. Dabei handelt es sich um eine dynamische Viskosität, welche mit einem üblichen Rotationsviskosimeter (Searle-System) gemäss DIN 53 019-1; 2008-09 bei 25°C bestimmt wird.

Die für die Vorbehandlung einzusetzende Verbindung kann mit einem mit der Substanz getränkten Reinigungstuch manuell oder vorteilhaft maschinell auf die Oberfläche des zu beschichtenden Körpers aufgetragen werden. Bevorzugt ist das Auftragen mit Hilfe eines Schwingschleifers, der mit der für die Vorbehandlung einzusetzenden Verbindung versehen und gleichmässig über die Oberfläche des zu beschichtenden Körpers bewegt wird.

Die Herstellung der Grundschicht aus Teilschichten erfolgt vorzugsweise in einem Schritt einer Gleichstrom-Behandlung, in welchem die Stromdichte für eine vorbestimmte Zeitdauer variiert wird.

Grundsätzlich wird eine Teilschicht mit grösserer Schichtdicke erzeugt, wenn die Stromdichte pro Zeiteinheit erhöht wird. Eine zusätzliche Erhöhung der Schichtdicke einer Teilschicht kann erreicht werden, wenn die Zeitdauer, in welcher eine bestimmte Stromdichte angelegt wird, verlängert wird.

Erfindungsgemäss bevorzugt werden zur Erzeugung der Teilschichten der Grundschicht Stromdichten im Bereich von 30 bis 50 A/dm², bevorzugt 35 bis 45 A/dm² für einen Zeitraum von 5 bis 60 min, vorzugsweise 30 bis 50 min angelegt. Ein beispielhaftes Abscheidungsschema zur Erzeugung einer erfindungsgemässen Grundschicht besteht in einer ersten Phase, in welcher für 45-60 Minuten eine Stromdichte von 35-40 A/dm² angelegt wird, gefolgt von einer zweiten Phase, in welcher für 100-140 Minuten eine Stromdichte von 30-40, vorzugsweise 34-38 A/dm² angelegt wird, gefolgt von einer dritten Phase, in welcher für 30-60 Minuten eine Stromdichte von 35-40 A/dm² angelegt wird. Die Veränderung der Stromdicht kann hierbei kontinuierlich oder stufenweise erfolgen. Der Elektrolyt (beispielsweise 250-300 g/l Chromsäure und 2,5-3,5 g/l Schwefelsäure) weist hierbei vorzugsweise eine Temperatur von 40 bis 60°C, besonders bevorzugt von 50 bis 55°C auf. Die vorliegende Erfindung ist aber nicht auf ein derartiges Abscheidungsschema eingeschränkt. Es können beispielsweise auch 2-10, vorzugsweise 2-5 Phasen mit unterschiedlichen Bedingungen durchgeführt werden.

Gemäss einer weiteren bevorzugten Ausführungsform der vorliegenden Erfindung erfolgt die Erzeugung der Teilschichten der Grundschicht derart, dass eine spannungsneutrale Grundschicht erhalten wird. Mit anderen Worten weist die derart hergestellte Grundschicht keine oder allenfalls eine geringe Zugspannung von weniger als 400 MPa, vorzugsweise weniger als 300 MPa, bevorzugter weniger als 200 MPa und besonders bevorzugt weniger als 100 MPa und allenfalls eine geringe Druckspannung auf. Unter Zugspannung in einer Schicht wird hierbei die Neigung der Schicht verstanden, sich von einer darunterliegenden Schicht abzulösen. Unter Druckspannung in einer Schicht wird hierbei die Neigung der Schicht verstanden, gegen eine darunterliegende Schicht zu drücken.

Eine spannungsneutrale Grundschicht kann erfindungsgemäss dadurch erhalten werden, dass mit Stromdichten im Bereich von 40-80 A/dm², vorzugsweise 50-70 A/dm² für einen Zeitraum von 10 bis 30 Minuten, vorzugsweise 15 bis 25 Minuten gearbeitet wird. Mit anderen Worten werden zum Erhalt spannungsneutraler Schichten erfindungsgemäss höhere Stromdichten eingesetzt, da dadurch wie vorstehend beschrieben durch Veränderung der Schichthärte die Zugspannung der abgeschiedenen Schicht eingestellt werden kann. Ein beispielhaftes Abscheidungsschema zur Erzeugung einer spannungsneutralen Chromschicht besteht in einer ersten Phase, in welcher für 10-20 Minuten eine Stromdichte von 60-80 A/dm² angelegt wird, gefolgt von einer zweiten Phase, in welcher für 20-30 Minuten eine Stromdichte von 40-60 A/dm² angelegt wird, gefolgt von einer dritten Phase, in welcher für 10-20 Minuten eine Stromdichte von 60-80 A/dm² angelegt wird. Der Elektrolyt (beispielsweise 250-300 g/l Chromsäure und 2,5-3,5 g/l Schwefelsäure) weist hierbei vorzugsweise eine Temperatur von 40 bis 60°C, besonders bevorzugt von 50 bis 55°C auf. Die vorliegende Erfindung ist aber nicht auf ein derartiges Abscheidungsschema eingeschränkt. Es können beispielsweise auch nur Es können beispielsweise auch 2-10, vorzugsweise 2-5 Phasen mit unterschiedlichen Bedingungen durchgeführt werden.

Erfindungsgemäss bevorzugt wird bei einer Herstellung einer spannungsneutralen Grundschicht in zwei Phasen in der ersten Phase mit einer niedrigeren Stromdichte abgeschieden als in der zweiten Phase. Es hat sich gezeigt, dass auf diese Weise Grundschichten mit einer niedrigeren Zugspannung erhalten werden können als bei einem Abscheidungsverfahren mit einer ersten Phase mit höherer Stromdichte und einer zweiten Phase mit niedrigerer Stromdichte.

Erfindungsgemäss bevorzugt wird bei einer Herstellung einer spannungsneutralen Grundschicht in drei Phasen in der ersten Phase mit einer höheren Stromdichte abgeschieden als in der zweiten Phase, während in der dritten Phase wieder mit einer höheren Stromdichte als in der zweiten Phase abgeschieden wird. Es hat sich gezeigt, dass auf diese Weise Grundschichten mit einer niedrigeren Zugspannung erhalten werden können als bei einem Abscheidungsverfahren mit einer ersten Phase mit niedrigerer Stromdichte als in der zweiten Phase, einer zweiten Phase mit höherer Stromdichte als in der ersten Phase, und einer dritten Phase mit niedrigerer Stromdichte als in der zweiten Phase.
Die Herstellung der Strukturschicht wird üblicherweise mit einem Gleichstrom von 10 bis 200 A/dm², vorzugsweise 25 bis 150 A/dm² und besonders bevorzugt 30 bis 100 A/dm² durchgeführt. Besonders bevorzugt wird hierbei eine Stromführung herangezogen, wie sie in der EP-0 565 070 B1 und der EP-0 722 515 B1 beschrieben ist, d.h. mittels eines Gleichstrom-Auftragsverfahrens, wobei mittels mindestens eines Anfangsimpulses der elektrischen Spannung und/oder des elektrischen Stromes auf der zu beschichtenden Fläche Keimbildungen des Abscheidematerials erreicht werden und dass anschließend mittels mindestens eines Folgeimpulses ein Wachstum der Abscheidematerialkeime durch Anlagerung von weiterem Abscheidematerial herbeigeführt wird, wobei während der Keimbildungsphase die Erhöhung der elektrischen Spannung und/oder des elektrischen Stromes in mehreren Stufen erfolgt, die Zeit zwischen den Erhöhungen zwischen 0,1 und 30 Sekunden liegt, wobei Stromdichteänderungen in Stufen von 1 bis 6 mA/cm² erfolgen.

Erfindungsgemäss ist die Schichtdicke der Strukturschicht rauhigkeitsabhängig. Ein beispielhafter Rauhigkeitswert einer erfindungsgemässen Strukturschicht beträgt 0,1-15 µm, vorzugsweise 0,4-12 µm.

Erfindungsgemäss werden mehrere Metallschichten, vorzugsweise Chromschichten, übereinander abgeschieden. Wie vorstehend ausgeführt wird zunächst eine aus Teilschichten aufgebaute Grundschicht mit einem Gradient an abgeschiedenem Metall, vorzugsweise Chrom aufgetragen, welche rissarm ist und eine Dicke von vorzugsweise 10 bis 250 µm aufweist. Auf diese Grundschicht wird anschliessend die sogenannte Strukturschicht aufgetragen. Beispielsweise umfasst beim TOPOCROM^{®}-Verfahren die dort gebildete Strukturchromschicht halbkugelförmige Kalotten. Auf die Strukturschicht kann anschliessend noch eine Deckschicht (Fertigchromschicht) zum Schutz der Strukturschicht aufgebracht werden, welche vorzugsweise eine Dicke von vorzugsweise 2 bis 20 µm, besonders bevorzugt 3 bis 15 µm und insbesondere 4 bis 10 µm aufweist. Die Herstellung einer derartigen Dreischichtstruktur aus Chrom (mit homogen aufgebauter Grundschicht) ist beispielsweise in der EP-0 565 070 B1 und der EP-0 722 515 B1 beschrieben.

Diese Ausgestaltung des erfindungsgemässen Verfahrens kann verwendet werden, um bei einer Chrombeschichtung in drei aufeinanderfolgenden Prozessschritten nacheinander eine Grundchromschicht, eine Strukturchromschicht und eine Deckschicht (Fertigchromschicht) aufgetragen. Die Stromführung bei diesen Prozessstufen kann wie in der EP-0 565 070 B1 und EP-0 722 515 B1 beschrieben durchgeführt werden (mit Ausnahme der aus Teilschichten bestehenden erfindungsgemässen Grundschicht, welche wie vorstehend beschrieben durch Variation der Stromstärke und Verfahrensdauer erzeugt wird, sodass unterschiedliche Teilschichten ausgebildet werden). In der ersten Prozessstufe, der Abscheidung der Grundschicht aus Chrom, wird ein Elektrolyt in den Reaktor eingeleitet, welcher eine Temperatur im Bereich von 40 bis 60°C, vorzugsweise 45 bis 55°C aufweist. Sobald die Bildung der Grundschicht abgeschlossen ist, wird dieser Elektrolyt durch einen zweiten Elektrolyten ersetzt, welcher eine tiefere Temperatur im Bereich von 25 bis 39°C, vorzugsweise 30 bis 38°C aufweist. Mit Hilfe dieses zweiten Elektrolyten wird die Abscheidung der Strukturchromschicht durchgeführt. Sobald die Bildung der Strukturchromschicht abgeschlossen ist, wird dieser Elektrolyt durch einen dritten Elektrolyten ersetzt, welcher wieder eine höhere Temperatur im Bereich von 40 bis 60°C, vorzugsweise 45 bis 55°C aufweist. Mit Hilfe dieses dritten Elektrolyten wird die Abscheidung der Deckschicht (Fertigchromschicht) aus Chrom durchgeführt. Sofern für den ersten und dritten Elektrolyten die gleiche Temperatur einzustellen ist, kann für die erste und dritte Prozessstufe auch der gleiche Elektrolyt verwendet werden.

Reaktoren zur Durchführung des galvanischen Verfahrens sind bekannt. Der Reaktor zur Durchführung des galvanischen Verfahrens kann jede beliebige Form aufweisen. Eine Zylinderform ist bevorzugt. Höhe und Grundfläche des Reaktors können je nach zu beschichtendem Körper variiert werden. Ein bevorzugter Reaktor ist in der EP-3 000 918 A1 und in der EP-0 722 515 B1 beschrieben.

Die vorliegende Erfindung betrifft weiterhin ein beschichtetes Produkt, umfassend ein Substrat und eine erfindungsgemässe Oberflächenbeschichtung.

Wie vorstehend beschrieben ist das Substrat vorzugsweise aus Eisen oder Stahl gefertigt. Besonders bevorzugt ist das Substrat ein Maschinenbauteil, beispielsweise eine Förderwalze für den Textil- und Carbonfaser-Bereich, eine Rollen oder Walzen im Druckbereich, eine Walze in Einzugsmaschinen in der Blechindustrie, oder eine Dressierwalze zur Texturierung von Blechen für beispielsweise die Automobilindustrie.

Die vorliegende Erfindung betrifft weiterhin ein Verfahren zur Herstellung einer erfindungsgemässen Oberflächenbeschichtung, umfassend den Schritt der Abscheidung von Teilschichten einer Grundschicht, wobei die Teilschichten in einem Schritt einer Gleichstrom-Behandlung erzeugt werden, in welchem die Stromdichte für eine vorbestimmte Zeitdauer variiert wird.

Vorzugsweise wird der Schritt der Abscheidung von Teilschichten einer Grundschicht derart durchgeführt, dass eine spannungsneutrale Grundschicht erhalten wird. Dies kann beispielsweise dadurch erreicht werden, dass mit variierenden Stromdichten im Bereich von 40-80 A/dm², vorzugsweise 50-70 A/dm² für einen Zeitraum von 10 bis 30 Minuten, vorzugsweise 15 bis 25 Minuten gearbeitet wird.

Vorzugsweise wird nach dem Schritt der Abscheidung von Teilschichten einer Grundschicht ein Schritt der Erzeugung einer Strukturschicht durchgeführt.

Vorzugsweise wird die Strukturschicht (3) mittels eines Gleichstrom-Auftraverfahrens erzeugt, wobei mittels mindestens eines Anfangsimpulses der elektrischen Spannung und/oder des elektrischen Stromes auf der zu beschichtenden Fläche Keimbildungen des Abscheidematerials erreicht werden und anschließend mittels mindestens eines Folgeimpulses ein Wachstum der Abscheidematerialkeime durch Anlagerung von weiterem Abscheidematerial herbeigeführt wird, wobei während der Keimbildungsphase die Erhöhung der elektrischen Spannung und/oder des elektrischen Stromes in mehreren Stufen erfolgt, die Zeit zwischen den Erhöhungen zwischen 0,1 und 30 Sekunden liegt, wobei Stromdichteänderungen in Stufen von 1 bis 6 mA/cm² erfolgen.

Weiterhin erfindungsgemäss bevorzugt wird nach dem Schritt der Erzeugung einer Strukturschicht ein Schritt der Erzeugung einer Deckschicht auf der Strukturschicht durchgeführt.

Einzelheiten zum erfindungsgemässen Verfahren wurden bereits vorstehend beschrieben.

Die vorliegende Erfindung wird anhand von nicht einschränkenden Figuren und Beispielen näher erläutert.

Es zeigen:
- Fig.1: eine erste Ausführungsform der erfindungsgemässen Oberflächenbeschichtung
- Fig. 2: eine zweite Ausführungsform der erfindungsgemässen Oberflächenbeschichtung
- Fig. 3: eine schematische Darstellung einer erfindungsgemässen Vorrichtung zur Durchführung des erfindungsgemässen Verfahrens
- Fig. 4a: eine Abbildung einer gemäss Vergleichsbeispiel 1 beschichteten Walze nach 410 h Salzsprühnebeltest.
- Fig. 4b: eine Abbildung einer gemäss Beispiel 1 beschichteten Walze nach 410 h Salzsprühnebeltest.

In Fig. 1 ist eine erste Ausführungsform der erfindungsgemässen Oberflächenbeschichtung O gezeigt. Die Oberflächenbeschichtung O ist auf einem Substrat 1 aufgebracht. Grundsätzlich kann als Substrat 1 (welches im vorliegenden galvanischen Verfahren als Kathode fungiert), jeder Körper eingesetzt werden, welcher mit Chrom beschichtet werden kann. Erfindungsgemäss bevorzugt handelt es sich bei dem Substrat 1 um ein Maschinenbauteil, beispielsweise um Förderwalzen für den Textil- und Carbonfaser-Bereich, um Rollen und Walzen im Druckbereich, Walzen in Einzugsmaschinen in der Blechindustrie, sowie Dressierwalzen zur Texturierung von Blechen für beispielsweise die Automobilindustrie.

Derartige Substrate 1 sind üblicherweise aus Eisen oder Stahl gefertigt, können aber auch aus anderen elektrisch leitfähigen Materialien bestehen.

Auf dem Substrat 1 ist eine Grundschicht aufgebracht, welche aus mehreren Teilschichten 2a, 2b, 2c aufgebaut ist. Zumindest zwei, vorzugsweise alle Teilschichten 2a, 2b, 2 haben unterschiedliche Schichtdicken, sodass ein Gradient an dem abgeschiedenem Metall, vorzugsweise Chrom, in der Grundschicht (auch als Gradientenschicht bezeichnet) ausgebildet ist. Die aus Teilschichten 2a, 2b, 2c bestehende Grundschicht kann wie vorstehend beschrieben erzeugt werden.

Auf der aus Teilschichten 2a, 2b, 2c bestehenden Grundschicht ist eine Strukturschicht 3 aufgebracht. In der Ausführungsform gemäss Fig. 1 besteht die Strukturschicht 3 aus halbkugelförmigen Kalotten, welche gleichmässig angeordnet sind. Die Strukturschicht kann wie vorstehend beschrieben erzeugt werden.

In Fig. 2 ist eine zweite Ausführungsform der erfindungsgemässen Oberflächenbeschichtung O gezeigt, wobei gleiche Bezugszeichen gleiche Komponenten bezeichnen.

Die Ausführungsform gemäss Fig. 2 unterscheidet sich von der Ausführungsform gemäss Fig. 1 dahingehend, dass auf der Strukturschicht 3 eine Deckschicht (Fertigchromschicht) 4 aufgebracht ist. Die Deckschicht 4 kann wie vorstehend beschrieben erzeugt werden.

In Fig. 3 ist eine schematische Darstellung einer erfindungsgemässen Vorrichtung zur Durchführung des erfindungsgemässen Verfahrens gezeigt. Die Vorrichtung 5 umfasst einen Reaktor 6 zur Durchführung des galvanischen Verfahrens. Der Reaktor 6 ist durch einen abnehmbaren Deckel 7 verschlossen.

In den Reaktor 6 wird ein zu beschichtender Körper 8, vorzugsweise ein rotationssymmetrischer Körper (welcher dem Substrat 1 entspricht), als Kathode eingeführt. Weiterhin ist im Reaktor 6 eine Anode 9 angeordnet, welche vorzugsweise aus platiniertem Titan besteht. Der zu beschichtende Körper 8 ist über eine drehbare Stange 10 mit dem Deckel 7 verbunden.

Aus Elektrolytbehältern 11,12 kann über Verbindungsleitungen 11a, 12a Elektrolytlösung in den Reaktor 6 eingeleitet werden. In der Fig. 3 sind nur zwei Behälter 11, 12 mit jeweiligen Verbindungsleitungen 11a, 12a gezeigt; es können nach Bedarf aber auch zusätzliche Behälter und Verbindungsleitungen bereitgestellt werden. Die Verbindungsleitungen 11a, 12a können mittels Sperrvorrichtungen 11b, 12b, welche vorzugsweise Ventile sind, geöffnet und geschlossen werden, so das gezielt nur ein bestimmter Elektrolyt in den Reaktor 6 gelangt.

Die Verbindungsleitungen 11a, 12a enden in Einlässen, die in der Bodenfläche des Reaktors 6 angeordnet sind. Im oberen Drittel des Reaktors 6 sind Auslässe angeordnet, über welche Elektrolyt abfliessen und über Verbindungsleitungen 11c, 12c in die Elektrolytbehälter 11,12 zurückfliessen kann. Die Verbindungsleitungen 11c, 12c können mittels Sperrvorrichtungen 11d, 12d, welche vorzugsweise Ventile sind, geöffnet und geschlossen werden, so das gezielt nur ein bestimmter Elektrolyt aus dem Reaktor 6 in den vorgesehenen Elektrolytbehälter 11,12 gelangt.

Zur Beförderung des Elektrolyts durch die Leitungen 11a, 11c, 12a, 12c sind (nicht gezeigte) Pumpen vorgesehen.

Ein mit Wechselspannung betriebener Gleichrichter 13 versorgt über Stromleitungen 13a, 13b die Kathode 8 und Anode 9 mit dem für das Verfahren erforderlichen Gleichstrom.

Die Vorrichtung 5 wird mittels einer (nicht gezeigten) elektronischen Prozesseinheit gesteuert.

### Beispiel 1

Zur Herstellung einer Grundschicht aus mehreren Teilschichten (Gradientenschicht) wurde eine Walze aus Eisen (Probestück) nach einer Vorbehandlung mit einer Spannung von 2-3 V in einer ersten Phase zunächst mit einer Elektrolytlösung aus 250-300 g/l Chromsäure und 2,5-3,5 g/l Schwefelsäure, wobei die Elektrolytlösung eine Temperatur im Bereich von 50-55°C aufwies, für 45-60 min einer galvanischen Abscheidung bei einer Spannung von 0,1-0,5 V und einer Stromdichte von anfänglich 38-40 A/dm² unterzogen, wobei die Stromdichte nach 5-10 min auf 34-36 A/dm² reduziert wurde. Es wurde eine Nachspannung von 4-6 V angelegt. Anschliessend wurde für 120-140 min eine galvanischen Abscheidung mit derselben Elektrolytlösung bei einer Spannung von 0,1-0,5 V und einer Stromdichte von 35-37 A/dm² durchgeführt. Es wurde eine Nachspannung von 4-6 V angelegt. Schliesslich wurde für 40-50 min eine galvanischen Abscheidung mit derselben Elektrolytlösung bei einer Spannung von 0,1-0,5 V und einer Stromdichte von 38-40 A/dm² durchgeführt. Es wurde keine Nachspannung angelegt.

Auf diese Weise wurde eine Grundschicht erhalten, deren unterste Teilschicht eine Schichtdicke von 120-130 µm, deren mittlere Teilschicht eine Schichtdicke von 110-115 µm, und deren obere Teilschicht eine Schichtdicke von 130-135 µm aufwies.

Auf diese Grundschicht wurden gemäss dem in der EP-0 722 515 B1 beschriebenen Verfahren eine Strukturchromschicht und/oder eine Deckschicht (Fertigchromschicht) aufgebracht.

### Vergleichsbeispiel 1

Beispiel 1 wurde wiederholt mit dem Unterschied, dass eine herkömmliche homogene Grundschicht gleicher Gesamtdicke wie die Grundschicht in Beispiel 1 gemäss dem in der EP-0 722 515 B1 beschriebenen Verfahren abgeschieden wurde.

### Korrosionsbeständigkeit

Die in Beispiel 1 und Vergleichsbeispiel 1 erhaltenen beschichteten Walzen (nur mit Grundschicht und Deckschicht, ohne Strukturchromschicht) wurden einem neutralen Salzprühnebeltest gemäss DIN EN ISO 9227 mit einer Prüfdauer von etwa 410 h unterzogen. Bei der Walze gemäss Vergleichsbeispiel 1 trat bereits nach 6h Prüfdauer Rotrost auf, welcher sich bis zum Ende der Prüfdauer weiter ausbreitete. Bei der Walze gemäss Beispiel 1 waren hingegen über die gesamte Prüfdauer nur sehr wenige Rotrostpunkte zu erkennen. Die aus Teilschichten aufgebaute Grundschicht (Gradientenschicht) wurde nicht angegriffen.

In Fig. 4a ist die Walze gemäss Vergleichsbeispiel 1 nach 410 h Prüfdauer gezeigt, während in Fig. 4b die Walze gemäss Beispiel 1 nach 410 h Prüfdauer gezeigt ist. Man erkennt die deutlich ausgeprägtere Korrosion in Fig. 4a.

### Beispiel 2

Zur Herstellung einer spannungsneutralen Grundschicht aus mehreren Teilschichten (Gradientenschicht) wurde eine gehärtete und geschliffene (gemittelte Rautiefe Rz im Bereich von 2,5 bis 3,5 µm) Platte aus einer Cr-Mo-Legierung nach einer Vorbehandlung mit einer Spannung von 3-4 V in einer ersten Phase zunächst mit einer Elektrolytlösung aus 250-300 g/l Chromsäure und 2,5-3,5 g/l Schwefelsäure, wobei die Elektrolytlösung eine Temperatur im Bereich von 50-55°C aufwies, für 10-20 min einer galvanischen Abscheidung bei einer Spannung von 0,1-0,5 V und einer Stromdichte von 60-80 A/dm² unterzogen. Es wurde keine Nachspannung angelegt. Anschliessend wurde für 20-30 eine galvanische Abscheidung mit derselben Elektrolytlösung bei einer Spannung von 0,1-0,5 V und einer Stromdichte von 40-60 A/dm² durchgeführt. Es wurde keine Nachspannung angelegt. Schliesslich wurde für 10-20 min eine galvanischen Abscheidung bei einer Spannung von 0,1-0,5 V und einer Stromdichte von 60-80 A/dm² durchgeführt. Es wurde keine Nachspannung angelegt.

Auf diese Weise wurde eine im Wesentlichen spannungsneutrale Grundschicht mit einer Zugeigenspannung von weniger als 200 MPa erhalten, deren unterste Teilschicht eine Schichtdicke von 40-45 µm, deren mittlere Teilschicht eine Schichtdicke von 45-50 µm, und deren obere Teilschicht eine Schichtdicke von 43-48 µm aufwies.

Auf diese spannungsneutrale Grundschicht wurden gemäss dem in der EP-0 722 515 B1 beschriebenen Verfahren eine Strukturchromschicht und eine Deckschicht (Fertigchromschicht) aufgebracht.

### Vergleichsbeispiel 2

Beispiel 1 wurde wiederholt mit dem Unterschied, dass eine herkömmliche homogene Grundschicht gleicher Gesamtdicke wie die Grundschicht in Beispiel 2 gemäss dem in der EP-0 722 515 B1 beschriebenen Verfahren unter Verwendung einer konstanten Stromdicht von 50 A/dm² abgeschieden wurde. Auf diese Weise wurde eine Grundschicht mit einer deutlich höheren Zugeigenspannung von etwa 300 MPa erhalten.

## Patentansprüche

1. Oberflächenbeschichtung (O), insbesondere Chrombeschichtung, für ein Substrat (1), umfassend eine Grundschicht (2a, 2b, 2b) und eine darauf aufgebrachte Strukturschicht (3), **dadurch gekennzeichnet, dass** die Grundschicht mindestens zwei Teilschichten (2a, 2b, 2c) umfasst, in welcher das abgeschiedene Metall, vorzugsweise Chrom, in unterschiedlichen Mengen enthalten ist.

2. Oberflächenbeschichtung (O) nach Anspruch 1, **dadurch gekennzeichnet, dass** die Oberflächenbeschichtung (O) zusätzlich eine Deckschicht (4) umfasst, welche auf der Strukturschicht (3) aufgebracht ist.

3. Oberflächenbeschichtung (O) nach Anspruch 1 oder 2, **dadurch gekennzeichnet, dass** mindestens zwei Teilschichten (2a, 2b, 2c) der Grundschicht unterschiedliche Schichtdicken aufweisen.

4. Oberflächenbeschichtung (O) nach einem der vorhergehenden Ansprüche, **dadurch gekennzeichnet, dass** die Grundschicht 2 bis 10, bevorzugter 2 bis 6 und insbesondere bevorzugt 3 bis 5 Teilschichten (2a, 2b, 2c) umfasst.

5. Oberflächenbeschichtung (O) nach einem der vorhergehenden Ansprüche, **dadurch gekennzeichnet, dass** die Teilschichten (2a, 2b, 2c) der Grundschicht Schichtdicken im Bereich von 10 bis 250µm aufweisen.

6. Oberflächenbeschichtung (O) nach einem der vorhergehenden Ansprüche, **dadurch gekennzeichnet, dass** die Grundschicht spannungsneutral ist.

7. Beschichtetes Produkt, umfassend ein Substrat (1) und eine Oberflächenbeschichtung (O) gemäss einem der Ansprüche 1 bis 6.

8. Beschichtetes Produkt nach Anspruch 7, **dadurch gekennzeichnet, dass** das Substrat (1) aus Eisen oder Stahl gefertigt ist.

9. Beschichtetes Produkt nach Anspruch 7 oder 8, **dadurch gekennzeichnet, dass** das Substrat (1) ein Maschinenbauteil, beispielsweise eine Förderwalze für den Textil- und Carbonfaser-Bereich, eine Rollen oder Walzen im Druckbereich, eine Walze in Einzugsmaschinen in der Blechindustrie, oder eine Dressierwalze zur Texturierung von Blechen für beispielsweise die Automobilindustrie ist.

10. Verfahren zur Herstellung einer Oberflächenbeschichtung (O) gemäss einem der Ansprüche 1 bis 6, umfassend den Schritt der Abscheidung von Teilschichten (2a, 2b, 2c) einer Grundschicht, wobei die Teilschichten (2a, 2b, 2c) in einem Schritt einer Gleichstrom-Behandlung erzeugt werden, in welchem die Stromdichte für eine vorbestimmte Zeitdauer variiert wird.

11. Verfahren nach Anspruch 10, **dadurch gekennzeichnet, dass** der Schritt der Abscheidung von Teilschichten (2a, 2b, 2c) einer Grundschicht derart durchgeführt wird, dass eine spannungsneutrale Grundschicht erhalten wird.

12. Verfahren nach Anspruch 11, **dadurch gekennzeichnet, dass** die spannungsneutrale Grundschicht dadurch erhalten wird, dass mit variierenden Stromdichten im Bereich von 40-80 A/dm², vorzugsweise 50-70 A/dm² für einen Zeitraum von 10 bis 30 Minuten, vorzugsweise 15 bis 25 Minuten gearbeitet wird.

13. Verfahren nach einem der Ansprüche 10 bis 12, **dadurch gekennzeichnet, dass** nach dem Schritt der Abscheidung von Teilschichten (2a, 2b, 2c) einer Grundschicht ein Schritt der Erzeugung einer Strukturschicht (3) durchgeführt wird.

14. Verfahren nach Anspruch 13, **dadurch gekennzeichnet, dass** die Strukturschicht (3) mittels eines Gleichstrom-Auftragverfahrens erzeugt wird, wobei mittels mindestens eines Anfangsimpulses der elektrischen Spannung und/oder des elektrischen Stromes auf der zu beschichtenden Fläche Keimbildungen des Abscheidematerials erreicht werden und anschließend mittels mindestens eines Folgeimpulses ein Wachstum der Abscheidematerialkeime durch Anlagerung von weiterem Abscheidematerial herbeigeführt wird, wobei während der Keimbildungsphase die Erhöhung der elektrischen Spannung und/oder des elektrischen Stromes in mehreren Stufen erfolgt, die Zeit zwischen den Erhöhungen zwischen 0,1 und 30 Sekunden liegt, wobei Stromdichteänderungen in Stufen von 1 bis 6 mA/cm² erfolgen.

15. Verfahren nach einem der Ansprüche 10 bis 14, **dadurch gekennzeichnet, dass** nach dem Schritt der Erzeugung einer Strukturschicht (3) ein Schritt der Erzeugung einer Deckschicht (4) auf der Strukturschicht (3) durchgeführt wird.
